# EUROPÄISCHE PATENTSCHRIFT

(11) **EP 0 219 591 B1**
(45) Veröffentlichungstag und Bekanntmachung des Hinweises auf die Patenterteilung: **28.12.1988**
(21) Anmeldenummer: 85890262.0
(22) Anmeldetag: 22.10.1985
(51) Int. Cl.: F02M 61/18

(54) **Verfahren zum Herstellen eines Einspritzdüsenkörpers**
Method of manufacturing an injection nozzle housing
Procédé de fabrication d'un corps d'injecteur

(43) Veröffentlichungstag der Anmeldung: 29.04.1987
(73) Patentinhaber: VOEST-ALPINE AUTOMOTIVE Gesellschaft m.b.H., A-4020 Linz (AT)
(72) Erfinder: Kronberger, Maximilian, Dipl.-Ing., A-4400 Steyr (AT); Till, Edwin, Dipl.-Ing., A-4481 Asten (AT)
(74) Vertreter: Haffner, Thomas M., Dr.

(56) Entgegenhaltungen:
- DE-A- 2 157 823
- DE-A- 3 302 220
- FR-A- 2 328 854
- FR-A- 2 383 324
- US-A- 3 270 410

## Beschreibung

Die Erfindung bezieht sich auf ein Verfahren zum Herstellen eines Einspritzdüsenkörpers für Einspritzdüsen für Brennkraftmaschinen, insbesondere für schnellaufende Dieselmotoren, mit von der Sitzfiäche einer Düsennadel ausgehenden Spritzlöchern.

Einspritzdüsen, deren Spritzdauer in Abhängigkeit von in axialen Richtung bewegten Düsennadeln gesteuert wird, zählen zum Stand der Technik. Bei diesen bekannten Konstruktionen wird zwischen Ausbildungen, bei welchen die Spritzlöcher von einer Sackbohrung unterhalb des Ventilsitzes ausgehen, und einer Ausbildung, bei welcher die Spritzlöcher aus dem Bereich des Ventilsitzes selbst ausgehen, unterschieden. Es ist bekannt, dass bei Ausbildungen, bei welchen die Spritzlöcher von den Sackbohrungen ausgehen, ein Nachtropfen beobachtet wird. Der nachtropfende Brennstoff kann mangels ausreichender Zerstäubung nicht mehr verbrannt werden, wodurch sich die Treibstoffökonomie verringert und das Emissionsverhalten, insbesondere die Emission unverbrannter Kohlenwasserstoffe, verschlechtert wird.

Um einem derartigen Nachtropfen entgegenzuwirken wurde bereits vorgeschlagen, die Spritzlöcher im Sitzbereich der Düsennadel anzuordnen. Die Anordnung von Spritzlöchern in der Sitzfläche selbst stellt aber eine Reihe von nur schwer lösbaren Festigkeitsproblemen und derartige in der Sitzfläche angeordnete Spritzlöcher haben in der Vergangenheit bei Versuchen immer zu einem grossen Bruchrisiko geführt. Aus diesem Grunde sind sitzlochgebohrte Düsen gegenwärtig bei schnellaufenden Dieselmotoren immer noch nicht serienmässig im Einsatz.

Die Beanspruchung des Werkstoffes des Düsennadelkörpers im Bereich des Düsennadelsitzes, welche in der Folge zum Bruch des Düsennadelkörpers führen kann, setzt sich aus einer Reihe von Einzelbeanspruchungen zusammen, welche nachfolgend beispielsweise aufgezählt werden. Ein pulsierender hydrostatischer Druck mit einem durchschnittlichen Zuführungsdruck von etwa 200 bar verursacht im besonderen hohe Umfangsspannungen, wobei dieser pulsierende hydrostatische Druck naturgemäss auch hohe dynamische Druckspitzen zur Folge hat. Um ein sicheres Abschliessen der Spritzlöcher nach der vorgegebenen Einspritzzeit zu gewährleisten, muss die Düsennadel mit relativ hoher Geschwindigkeit auf den Düsennadelsitz aufschlagen, wodurch Längsspannungen in den Düsennadelkörper eingebracht werden. Diese Längsspannungen überlagern sich mit den durch den hydrostatischen Druck bedingten hohen Umfangsspannungen. Die Spritzlöcher selbst zeigen eine ausgeprägte Kerbwirkung, so dass bei einem Bruch in der Regel die Wurzel des Bruches von den Spritzlöchern selbst ausgeht. Darüberhinaus ist an der Eintrittsseite der Spritzlöcher durch den Brennstoff häufig eine Kavitation zu beobachten, die zu interkristallinen Kerben führt und dadurch die an sich gegebene Kerbwirkung durch die Anordnung der Spritzlöcher weiter verstärkt. Im Einsatz ist die Aussenseite von Einspritzdüsenkörpern für Brennkraftmaschinen mit Temperaturen in der Grössenordnung von 350°C beaufschlagt, wobei sich über die Wandstärke des Düsennadelkörpers ein relativ deutlicher Temperaturgradient, welcher nach innen steil abnimmt, ausbildet. Zusätzlich kommt es zu Heissgaskorrosion im Inneren des Düsenkörpres durch das Eindringen von Verbrennungsgasen durch die Spritzlöcher. Insgesamt ist das Zusammenwirken eines pulsierenden dreiachsigen Zugsspannungszustandes mit Kerb- und Korrosionswirkungen besonders nachteilig.

Es sind eine Reihe von Druck- und Temperaturbehandlungen für Rohre bekanntgeworden, mit welchen die Festigkeitseigenschaften der Wände von Rohren verbessert werden. Im besonderen ist mit der DE-A-1 583 992 bereits ein Verfahren zur Verfestigung dickwandiger Rohre bekanntgeworden, bei welchem in mehreren aufeinanderfolgenden Arbeitsgängen u.A. eine Kugel durch ein Rohr hindurchgetrieben wird, welche einen grösseren Aussendurchmesser als den Nenninnendurchmesser des Rohres aufweist. Es ist weiters bereits bekannt, die Druck-und Spannungsbelastungszonen innerhalb eines Rohres durch entsprechende kombinierte Temperatur- und Druckbehandlung über die Rohrdicke in einen definierten Grundzustand, bei welchem aussen eine Zugspannung und innen eine Druckspannung beobachtet wird, überzuführen.

Um Heissgaskorrosion im Inneren des Düsenkörpers zu verhindern, muss das Ventil schliessen, bevor der Druck im Verbrennungsraum, also ausserhalb des Düsenkörpers, grösser als der Druck im Inneren des Düsenkörpers ist. Das Ventil muss also zum Einen möglichst frühzeitig zu schliessen beginnen und zum Anderen möglichst schnell schliessen.

Das Schliessen beginnt, sobald die hydraulische Kraft auf die Ventilnadel unter die Kraft der Schliessfeder abgesunken ist. Da die Angriffsfläche für den hydraulischen Druck bei geöffneter Nadel grösser als bei geschlossener Nadel ist - das Verhältnis dieser Flächen wird durch das Schliessverhältnis ausgedrückt -, ist der Schliessdruck immer kleiner als der Öffnungsdruck. Um möglichst frühen Schliessbeginn zu erzielen, muss der Sitzdurchmesser möglichst klein sein, wobei sich aber die Flächenpressung am Ventilsitz erhöht.

Schnelles Schliessen der Nadel erfordert eine harte Schliessfeder, wodurch der Nadelschlag auf den Ventilsitz stärker wird.

Frühzeitiges Schliessen und schnelles Schliessen war nach dem Stand der Technik aus Festigkeitsgründen nicht realisierbar.

Die Erfindung zielt nun darauf ab, ein Verfahren zur Herstellung sitzlochgebohrter Einspritzdüsenkörper zu schaffen, bei welchen die Festigkeit so weit gesteigert ist, dass die Ventilnadel auch bei hohem Einspritzdruck noch schlagartig geschlossen werden kann und ein günstiges Sitzverhältnis aufweist. Zur Lösung dieser Aufgabe ist das erfindungsgemässe Verfahren im wesentlichen dadurch gekennzeichnet, dass auf die Sitzfläche der Düsennadel Druckeigenspannungen zwischen 50 und 300 N/mrn2 eingebracht werden, welche in einer Tiefe von 30 bis 70% der Wandstärke des Einspritzdüsenkörpers ausgehend von der Sitzfläche gegen 0 gehen.

Zur Herstellung von Düsenkörpern, welche allen Beanspruchungen, also auch der Beanspruchung durch korrosive Gase, gewachsen sind, wird das erfindungsgemässe Verfahren vorzugsweise derart durchgeführt, dass der Düsenkörper im Bereich der Düsennadelsitzfläche mittels eines auf die Dichtfläche des Düsenkörpers wirkenden Dornes über die Streckengrenze verformt wird, wobei die plastische Verformung sich nur über einen Teil der Wandstärke des Düsenkörpers im Bereich der Düsennadelsitzfläche erstreckt. Dadurch dass der Düsenkörper im Bereich der Düsennadelsitzfläche über die Streckgrenze verformt wird, verbleiben nach der Entlastung an der Innenseite des Düsenkörpers im Bereich der Sitzfläche Resteigenspannungen und zwar Druckspannungen, da die plastisch verformten Bereiche durch die weiter aussen liegenden elastisch verformten Zonen unter Druck gesetzt werden. Diese Resteigenspannungen führen in der Folge dazu, dass Spannungsspitzen sicher aufgenommen werden können, wobei sich gleichzeitig durch die Druckeigenspannungen im Bereich der Spritzlöcher die Kerbwirkungen stark vermindern. Durch diese örtliche Verfestigung ist es auch möglich, den Nadeldurchmesser zu verringern, weil die Flächenpressung durch die Ventilnadel erhöht werden kann. Das führt zu einem günstigeren Sitzverhältnis und in gewissen Grenzen zu einer geringeren Masse der Düsennadel, wodurch wieder ein schnelleres Schliessen ermöglicht wird. Um eine derartige plastische Verformung, welche sich nur über einen Teil der Wandstärke des Düsenkörpers im Bereich des Düsennadelsitzes erstrecken soll, sicherzustellen, können bei Düsen in der Grösse, wie sie für schnellaufende Dieselmotoren verwendet werden, bevorzugt Kräfte zwischen 3000 N und 7000 N, vorzugsweise 5000 N, so aufgebracht werden, dass sie in 0,5 bis 3 sec., vorzugsweise 1 sec, von 0 auf den Nominalwert ansteigen. Der Düsenkörper besteht üblicherweise aus hochwarmfestem, zähem, hochtemperaturkorrosionsbeständigem Spezialstahl mit hoher Festigkeit und kann vor der Behandlung einsatzgehärtet oder nitriert werden.

Die Verformung, welche sich im wesentlichen auf den Bereich des Düsennadelsitzes beschränken soll, kann in einfacher Weise mittels eines Domes mit auf die Sitzfläche abgestimmter Form vorgenommen werden. Neben einer konischen Form ist als besonders bevorzugt die Ausbildung mit balliger oder abgesetzt konischer Form zu bezeichnen, bei welcher das Ausmass der plastischen Verformung auch geometrisch auf bevorzugte Bereiche der Sitzfläche konzentriert werden kann. Auf diese Weise können die Zonen grösster Druckvorspannung in den Bereich der Mündung der Spritzlöcher verschoben werden, wofür vorzugsweise das Verfahren so durchgeführt wird, dass eine ballige Form des Domes so ausgebildet wird, dass die Berührung des Domes mit der Sitzfläche vor der Verformung längs eines Kreises erfolgt, welcher den Spritzlöchern benachbart ist. Mit einer derartigen Verfahrensführung lässt sich die grösste Druckeigenspannung in den Bereich der Spritzlöcher (selbst) verlagern, wobei die Balligkeit der Arbeitsflächen des Domes an der Stelle am grössten ist, die bei anliegendem Werkzeug die Sitzfläche längs eines Kreises berührt, in dem sich die oberen Kanten der Spritzlöcher befinden. Auf diese Weise wird erreicht, dass die grösste Druckvorspannung an der Stelle der höchsten Umfangsspannungsspitze und etwas darüber - an der Stelle, an der der Nadelschlag, verstärkt durch das erwünschte günstige Sitzverhältnis, am stärksten wirkt - auftritt. Durch die Wahl der Balligkeit lässt sich die optimale Lage der maximalen Druckvorspannung genau einstellen.

Die ballige Kontur kann durch einen Polygonzug angenähert werden, wobei in diesem Falle eine abgesetzt konische Ausbildung des Dornes entsteht. Eine derartig abgesetzt konische Ausbildung bietet eine wesentliche Vereinfachung und Verbilligung der Fertigung des Dornes, wobei wegen der geringen Winkelunterschiede zwischen einzelnen Kegelstumpfmänteln keine ungünstige Beeinflussung des Spannungsbildes entsteht.

In besonders einfacher Weise kann im Rahmen des erfindungsgemässen Verfahrens die Verformung mittels der Düsennadel selbst vorgenommen werden. Diese Düsennadel kann eine konische, abgesetzt konische oder ballige Sitzfläche aufweisen, wobei kein gesondertes Werkzeug erforderlich ist und die genaue Führung der Nadel im Oberteil des Düsenkörpers sichergestellt ist. Es erübrigt sich eine gesonderte Werkzeugführung und es kann eine einfache hydraulische Presse verwendet werden. Der genaue Sitz der Ventilnadel kann bei einer derartigen Verfahrensführung auch bei geringerer Fertigungsgenauigkeit der Nadel selbst erreicht werden. Durch den innigen Kontakt zwischen Nadel und Sitzfläche werden die Dichtflächen, das ist der Teil der Sitzfläche über der Spritzlochmündung, aneinander geprägt, so dass sie später im Betrieb besonders gut abdichten. Der Dichtspalt kann dadurch kürzer sein, was wieder dem Sitzverhältnis zugute kommt.

Das erfindungsgemässe Verfahren kann hiebei in einfacher Weise derart durchgeführt werden, dass die Druckeigenspannungen durch einen Dorn mit einem der lichten Weite des Düsenkörpers angepassten Aussendurchmesser und einer konischen, abgesetzt konischen oder balligen Pressfläche am in den von einem Widerlager abgestützten Düsenkörper einzuführenden Ende eingebracht werden, wobei ein axialer Antrieb, insbesondere ein hydraulisches Zylinderkolbenaggregat oder ein Spindeltrieb für das freie Ende des Dornes vorgegeben ist. Durch den Führungssitz einer Düsennadel im oberen Teil des Düsenkörpers kann eine gesonderte Führung des Werkzeuges entfallen, wobei sich naturgemäss in besonders einfacher Weise die Düsennadel selbst als Werkzeug eignet.

Die Erfindung wird nachfolgend an Hand von in der Zeichnung dargestellten Ausführungsbeispielen näher erläutert. In dieser zeigen Fig. 1 einen Achsschnitt durch einen Düsenkörper mit eingesetzter Düsennadel nach dem Stand der Technik; Fig. 2 und 3 spezielle Nadel- bzw. Werkzeugformen im Bereich des Nadelsitzes; Fig. 4 eine schematische Darstellung einer Vorrichtung zur Durchführung des erfindungsgemässen Verfahrens teilweise im Schnitt; Fig. 5 eine schaubildliche Darstellung des Spannungszustandes im Bereich der Sitzfläche nach Einwirkung einer Verformungskraft mit einem konischen Werkzeug und Fig. 6 eine schaubildliche Darstellung des Spannungszustandes im Bereich der Sitzfläche nach Einwirkung einer Verformungskraft mit einem balligen Werkzeug.

In Fig. 1 ist ein Düsenkörper 1 dargestellt, in welchem eine Düsennadel 2 in axialer Richtung verschieblich geführt ist. Die Düsennadel 2 weist einen kegelstumpfförmigen Endbereich 3 auf, welcher mit einer Sitzfläche 4 im Inneren des Düsenkörpers 1 zusammenwirkt. Ausgehend von dieser Sitzfläche 4 sind Spritzlöcher 5 dargestellt. Die Spritzlöcher 5 werden durch axiale Bewegung der Düsennadel 2 geöffnet und geschlossen. Bei der Darstellung nach Fig. 1 befinden sie sich auf relativ kleinem Durchmesser. Die Sitzfläche 4 endet in einem Sackloch 6.

In Fig. 2 ist die ballige Form eines Werkzeuges bzw. einer Düsennadel 2 dargestellt, bei weicher die Ausbildung so getroffen ist, dass sie beim Aufbringen der Kraft die Sitzfläche des Düsenkörpers zuerst längs eines Kreises 7 berührt, der im Bereich 8 der Oberkanten der Spritzlochmündungen verläuft. Beim Beaufschlagen eines derartigen Werkzeuges bzw. einer derart geformten Düsennadel in Richtung des Pfeiles 9 werden Presskräfte im Bereich des Nadelsitzes 4 ausgeübt, wobei die Beaufschlagung so erfolgen soll, dass die Kräfte in Richtung des Pfeiles 9 für eine plastische Verformung zumindest im Bereich 8 des Nadelsitzes 4 ausreichen. Die plastische Verformung soll sich nicht über die gesamte Querschnittsfläche bzw. Wandstärke des Düsennadelkörpers 1 im Bereich der Sitzfläche erstrecken. Statt der Nadelform bzw. Werkzeugform entsprechend Fig. 2 kann auch, wie in Fig. 3 vorgeschlagen, eine abgesetzt konische Form gewählt werden. Die Ausbildung ist hier so getroffen, dass die Düsennadel 2 im Bereich des Nadelsitzes zunächst eine konische Mantelfläche mit einem ersten Winkel a für die Konizität aufweist. In axialer Richtung anschliessend ausgehend von der Spitze wird eine zweite abgesetzte Mantelfläche unter einem Winkel ß und in der Folge eine dritte abgesetzte Mantelfiäche unter einem Winkel y angeordnet. Die Ausbildung ist hier so getroffen, dass der Winkel a kleiner als der Winkel ß und der Winkel ß kleiner als der Winkel y gewählt wird, wodurch sich eine Annäherung der Balligkeit durch einen polygonalen Zug verwirklichen lässt.

In Fig. 4isteine einfache Einrichtung zur Durchführung des erfindungsgemässen Verfahrens veranschaulicht. Der Düsenkörper 1 ist gegen ein Widerlager 10 abgestützt und es ist eine hydraulische Presse 11 vorgesehen, mittels welcher auf ein Werkzeug bzw. eine Düsennadel 2 eine Kraft in Richtung des Pfeiles 9 ausgeübt werden kann. Das Werkzeug 2 ist in der lichten Weite des Düsenkörpers geführt, was insbesondere dann anzunehmen ist, wenn das Werkzeug von der Düsennadel 2 selbst gebildet ist. Die eingebrachten Kräfte werden im Bereich der Sitzfläche 4 wirksam wobei sich die Kräfte bei exakt konischer Ausbildung des Werkzeuges bzw. der Düsennadel an der Unterkante bzw. der Oberkante der Konizität besonders auswirken. Im Falle einer mehr oder minder balligen Ausgestaltung lässt sich der Angriffspunkt auf bestimmte Querschnittsebenen in Höhenrichtung verlagern, um den gewünschten Effekt zu erzielen.

An Hand der schematischen Darstellung in Fig. 5 ist ersichtlich, wie die Druckeinleitung in ein Werkzeug 2 zur Wirkung gelangt, bzw. welche Resteigenspannungen nach dem Druckabbau verbleiben. Zu diesem Zweck ist in Fig. 5 die Sitzfläche 4 vergrössert dargestellt. Die einzelnen Linienzüge definieren Bereiche mit gleichen Resteigenspannungen in Umfangsrichtung. Die Spannungen werden hiebei von 3 bis 8 absteigend als Druckspannungen definiert, mit 9 ist eine neutrale Zone definiert, wohingegen die Bereiche 10 bereits Zugspannungen charakterisieren. Ein qualitatives Bild dieser Art ergibt sich nach Anwendung einer Kraft in Richtung des Pfeiles 9 als Restspannung nach der Entlastung. Spannungsbilder, wie sie in Fig. 5 dargestellt sind, lassen sich nach der Methode der finiten Elemente vorausberechnen, wobei der Ordnung halber nochmals festgehalten wird, dass die vereinfachte Darstellung in Fig. 5 lediglich die Restspannungen in Umfangsrichtung nach Einwirken eines konischen Werkzeuges veranschaulicht.

In Fig. 6 ist eine der Fig. 5 analoge Darstellung der Umfangsspannungen nach Einwirken eines Werkzeuges mit balliger Kontur ersichtlich.

Der Einfachheit halber war nur von Umfangsspannungen die Rede. Naturgemäss lassen sich auch Spannungen in anderen Raumrichtungen bzw. Vergleichsspannungen mit denselben Methoden errechnen und in ähnlicher Weise grafisch darstellen.

## Patentansprüche

1. Verfahren zum Herstellen eines Einspritzdüsenkörpers (1) für Einspritzdüsen für Brennkraftmaschinen, insbesondere für schnellaufende Dieselmotoren, mit von der Sitzfläche (4) einer Düsennadel (2) ausgehenden Spritzlöchern (5), dadurch gekennzeichnet, dass auf die Sitzfläche (4) der Düsennadel (2) Druckeigenspannungen zwischen 50 und 300 M/mm^{l} eingebracht werden, welche in einer Tiefe von 30 bis 70% der Wandstärke des Einspritzdüsenkörpers (1) ausgehend von der Sitzfläche (4) gegen 0 gehen.

2. Verfahren nach Anspruch 1, dadurch gekennzeichnet, dass der Düsenkörper (1) im Bereich der Düsennadelsitzfläche (4) mittels eines auf die Dichtfläche des Düsenkörpers (1) wirkenden Domes über die Streckgrenze verformt wird, wobei die plastische Verformung sich nur über einen Teil der Wandstärke des Düsenkörpers (1) im Bereich der Düsennadelsitzfläche (4) erstreckt.

3. Verfahren nach Anspruch 2, dadurch gekennzeichnet, dass die Verformung mittels eines Domes mit balliger Form vorgenommen wird.

4. Verfahren nach Anspruch 2 oder 3, dadurch gekennzeichnet, dass eine ballige Form des Domes so ausgebildet wird, dass die Berührung des Domes mit der Sitzfläche (4) vor der Verformung längs eines Kreises (7) erfolgt, welcher den Spritzlöchern (5) benachbart ist, insbesondere diese berührt oder schneidet.

5. Verfahren nach Anspruch 2, 3 oder 4, dadurch gekennzeichnet, dass die Verformung mittels der Düsennadel (2) selbst vorgenommen wird.

6. Verfahren nach Anspruch 5, dadurch gekennzeichnet, dass auf den Dorn oder die Nadel (2) Kräfte zwischen 3000 N und 7000 N, vorzugsweise etwa 5000 N, aufgebracht werden.

7. Verfahren nach einem der Ansprüche 1 bis 6, dadurch gekennzeichnet, dass die Geschwindigkeit der Krafteinleitung so gewählt wird, dass die volle Kraft zwischen 0,5 und 3s, vorzugsweise etwa 1s nach Beginn der Krafteinleitung auf die Sitzfläche (4) ausgeübt wird.

8. Verfahren nach einem einem der Ansprüche 1 bis 7, dadurch gekennzeichnet, dass die Druckeigenspannungen durch einen Dorn mit einem der lichten Weite des Düsenkörpers (1) angepassten Aussendurchmesser und einer konischen, abgesetzt konischen oder balligen Pressfläche am in den von einem Widerlager abgestützten Düsenkörper (1) einzuführenden Ende eingebracht werden, wobei die axiale Kraft durch einen Antrieb (11), insbesondere durch ein hydraulisches Zylinderkolbenaggregat oder einen Spindeltrieb auf das freie Ende des Domes aufgebracht wird.

## Claims

1. Process for the manufacture of an injector body (1) of an injector for internal combustion engines, in particular for high-speed diesel engines, with spray holes (5) issuing from the seating face (4) of a jet needle (2), characterised in that pressure residual stresses between 50 and 300 N/mm² are introduced on the seating face (4) of the jet needle (2), which fall towards 0 at a depht of 30 to 70% of the wall thickness of the injection jet body (1), starting from the seating face (4).

2. Process according to claim 1, characterised in that the injector body (1) in the region of the jet needle seating face (4) is deformed beyond the yield point by means of an arbor, whereby the plastic deformation only extends over part of the wall thickness of the jet body (1) in the region of the jet needle seating face (4).

3. Process according to claim 2, characterised in that the deformation is brought about by means of an arbor with a cambered shape.

4. Process according to claims 2 or 3, characterised in that the cambered shape of the arbor is formed in such a way that the contact of the arbor with the seating face (4) before the deformation takes place is along a circle (7), which is adjecent to the spray holes (5), and which in particular touches or crosses them.

5. Process acording to claim 2, 3 or 4, characterised in that the deformation is implemented by the jet needle (2) itself.

6. Process according to claim 5, characterised in that forces between 3000 N and 7000 N, and preferably about 6000 N, are introduced on the arbor or the needle (2).

7. Process according to one of claims 1 to 6, characterised in that the rate of introduction of the force is selected so that the full force is exerted between 0.5 and 3s, and preferably about 1 s, after the beginning of the introduction of the force on to the seating face (4).

8. Process according to one of claims 1 to 7, characterised in that the pressure residual stresses are introduced by an arbor with an outer diameter appropriate to the inside diameter of the injector body (1) and with a conical, stepped conical or cambered pressure surface on the end that is to be introduced into the injector body (1) which is supported by an abutment, whereby the axial force is applied to the free end of the arbor by a drive (11), and particularly by a hydraulic cylinder-piston unit or a spindle drive.

## Revendications

1. Procédé de fabrication d'un corps d'injecteur (1) pour des injecteurs pour moteurs à combustion interne, en particulier des moteurs Diesel rapides, comprenant des trous d'injection (5) partant de la surface d'appui (4) d'une aiguille d'injection (2), caractérisé en ce que la surface d'appui (4) de l'aiguille d'injection (2) est soumise à des contraintes de compression internes comprises entre 50 et 300 N/mm² qui, partant de la surface d'appui (4), tendent vers 0 à une profondeur de 30 à 70% de l'épaisseur de paroi du corps d'injecteur (1 ).

2. Procédé selon la revendication 1, caractérisé en ce que, dans la zone de la surface d'appui (4) de l'aiguille d'injection, le corps d'injecteur (1) est deformé au-delà de la limite d'étirage au moyen d'un mandrin agissant sur la surface d'étanchéité du corps d'injecteur (1), la déformation plastique ne s'étendant que sur une partie de l'épaisseur de paroi du corps d'injecteur (1) dans la région de la surface d'appui (4) de l'aiguille d'injection.

3. Procédé selon la revendication 2, caractérisé en ce que la déformation est réalisée au moyen d'un mandrin de forme bombée.

4. Procédé selon l'une des revendications 2 ou 3, caractérisé en ce qu'une forme bombée du mandrin est réalisée de telle façon que le contact entre le mandrin et la surface d'appui (4) avant la déformation se fait le long d'un cercle (7) qui avoisine les trous d'injections (5), en particulier en touchant ou en coupant ces derniers.

5. Procédé selon l'une des revendications 2, 3 ou 4, caractérisée en ce que la déformation est effectuée au moyen de l'aiguille d'injection (2) elle-même.

6. Procédé selon la revendication 5, caractérisé en ce que des forces comprises entre 3000 N et 7000 N, de préférence d'environ 5000 N, sont appliquées au mandrin ou à l'aiguille d'injection (2).

7. Procédé selon l'une des revendications 1 à 6, caractérisé en ce que la vitesse de l'application de force est choisie de telle façon que la pleine force agit sur la surface d'appui (4) 0,5 à 3s, de préférence environ 1 s, après le début de l'application de la force.

8. Procédé selon l'une des revendications 1 à 7, caractérisé en ce que les contraintes de compression internes sont introduites par un mandrin dont le diamètre extérieur est adapté au diamètre intérieur du corps d'injecteur (1) et par une surface de pression conique, conique étagée ou bombée sur l'extrémité à introduire dans le corps d'injecteur (1) soutenu par une butée, la force axiale étant appliquée à l'extrémité libre du mandrin par un système d'entraînement (11), en particulier par un système de cylindre-piston hydraulique ou par une commande de broche.
